# FASCICULE DE BREVET EUROPEEN

(11) **EP 0 754 770 B1**
(45) Date de publication et mention de la délivrance du brevet: **14.11.2001**
(21) Numéro de dépôt: 96401347.8
(22) Date de dépôt: 20.06.1996
(51) Int. Cl.: C21D 8/04

(54) **Procédé de fabrication d'une bande de tôle mince à emboutissabilité améliorée**
Verfahren zum Herstellen eines dünnen Blechbandes mit verbesserter Tiefziehbarkeit
Method of producing a thin steel strip having improved deep-drawing properties

(30) Priorité: 18.07.1995 FR 9508643
(43) Date de publication de la demande: 22.01.1997
(73) Titulaire: SOLLAC S.A., 92800 Puteaux (FR)
(72) Inventeur: Rubianes, José Manuel, 57158 Montigny-les-Metz (FR)
(74) Mandataire: Ventavoli, Roger

(56) Documents cités:
- EP-A- 0 231 864
- EP-A- 0 417 699
- EP-A- 0 484 960
- GB-A- 1 045 641
- GB-A- 2 028 690
- JOM, vol. 44, no. 1, 1 Janvier 1992, pages 17-21, XP000262949 FEKETE J R ET AL: "ADVANCED SHEET STEELS FOR AUTOMOTIVE APPLICATIONS"
- PATENT ABSTRACTS OF JAPAN vol. 011, no. 163 (C-424), 26 Mai 1987 & JP-A-61 291924 (NIPPON STEEL CORP), 22 Décembre 1986,

## Description

La présente invention concerne un procédé de fabrication d'une bande de tôle mince à emboutissabilité améliorée ayant une bonne aptitude à la déformation en expansion et à la déformation en rétreint, ainsi qu'une tôle mince à emboutissabilité améliorée obtenue par ce procédé.

Les aciers pour emboutissage, soit en rétreint dans le cadre des aciers pour emballage, soit en expansion dans le cadre des aciers par exemple pour automobile, doivent présenter un certain nombre de caractéristiques particulières pour permettre leur mise en forme.

Leur limite d'élasticité Re doit être le plus faible possible pour un niveau de résistance à la rupture Rm donné, afin de faciliter la déformation.

Le coefficient d'écrouissage n doit être le plus élevé possible. En effet ce coefficient d'écrouissage définit l'aptitude du matériau à se déformer en expansion et, plus ce coefficient est élevé, mieux le matériau se déforme en expansion.

Le coefficient d'anisotropie r_{ϕ} dans la direction où il est le plus faible et le coefficient d'anisotropie moyen $\overline{\text{r}}$ doivent également être élevés. En effet, les écrouissages à froid importants que subit la bande de tôle lors du laminage se traduisent, après recuit, par la formation de textures cristallographiques conduisant à une anisotropie des propriétés mécaniques. Son influence sur la limite d'élasticité Re, la résistance à la rupture Rm et l'allongement pour cent à la rupture A% est relativement faible, mais il n'en est pas de même pour l'amincissement de la tôle lors des contraintes subies par la tôle au cours de la mise en forme.

Pour mesurer cette anisotropie, on utilise le rapport r_{ϕ} entre la déformation rationnelle en largeur d'une éprouvette, lors d'un essai de traction, et sa déformation rationnelle en épaisseur, ou _{ϕ} représente l'angle entre la direction de traction de l'éprouvette et la direction de laminage de la tôle.

L'anisotropie moyenne d'un acier est déterminée par le coefficient d'anisotropie moyen $\overline{\text{r}}$, encore appelé coefficient de Lankford$\overline{\text{r}} \text{=} \frac{{\text{r}}_{\text{0}} {\text{+ 2r}}_{\text{45}} {\text{+ r}}_{\text{90}}}{\text{4}} \text{(ϕ= 0°, 45°, 90°)}$ où r₀, r₉₀ et r₄₅ sont les valeurs des coefficients d'anisotropie r dans les directions longitudinale, transversale et oblique à 45° par rapport à la direction de laminage du flan de tôle.

Ce coefficient $\overline{\text{r}}$ représente la capacité d'amincissement de la tôle et pour garantir les meilleures conditions d'emboutissage, c'est à dire un bon écoulement du métal dans toutes les directions, il faut un coefficient de Lankford $\overline{\text{r}}$ le plus élevé possible.

Il est également important que le coefficient d'anisotropie r_{ϕ} dans la direction où celui-ci est le plus faible rₘᵢₙᵢ soit le plus élevé possible, ce qui permet de garantir que dans toutes les directions de sollicitation, le métal ne va pas trop s'amincir.

Le caractère élevé de ces deux coefficients rₘᵢₙᵢ et $\overline{\text{r}}$ traduisent une bonne aptitude de la tôle à la déformation en rétreint.

Il est également important que l'allongement pour cent à la rupture A% soit élevé ce qui traduit une ductilité importante du matériau.

Enfin, le module de Young doit également être le plus élevé possible, et un acier est d'autant plus emboutissable qu'il développe ces propriétés.

Il est connu pour ce type d'application d'utiliser des aciers standards par exemple un acier ayant la composition suivante en millième de pourcent poids :

| | | |
|---|---|---|
| carbone | < 5 | par exemple = 3 |
| silicium | < 200 | par exemple = 9 |
| manganèse | < 500 | par exemple = 140 |
| phosphore | < 30 | par exemple = 8 |
| soufre | < 50 | par exemple = 5 |
| aluminium | < 100 | par exemple = 35 |
| azote | < 10 | par exemple = 3 |
| titane | < 150 | par exemple = 56 |

le reste étant du fer et des résiduels issus du procédé d'élaboration, ayant subi un laminage à chaud, puis un laminage à froid avec un taux de réduction compris entre 75 et 85 %, par exemple égal à 80 %, suivi d'un recuit continu à 800°C et d'une opération d'écrouissage par laminage léger avec un taux de réduction de 1%.

Ce type d'acier présente de bonnes caractéristiques d'emboutissage.

Il est également connu d'élaborer des aciers de manière très spécifiques pour augmenter encore les propriétés d'emboutissage, en particulier le coefficient de Lankford $\overline{\text{r}}$ (voir EP-A-0 417 699).

Par exemple, il existe un acier dont le coefficient de Lankford $\overline{\text{r}}$ est égal à 3, obtenu en élaborant un acier contenant, en millièmes de pour cent:

| | |
|---|---|
| carbone | 2 |
| titane | 41 |
| manganèse | 120 |
| phosphore | 11 |
| soufre | 11 |
| aluminium | 45 |
| azote | 2 |

le reste étant du fer, et des résiduels.

L'acier ainsi élaboré est laminé à chaud, laminé à froid avec un taux de réduction de 50%, puis recuit à 750°C pendant 20 secondes, relaminé à froid avec un taux de réduction de 77% et recuit une seconde fois à 870°C pendant 20 secondes.

Ce type de tôle d'acier présente un coefficient de Lankford $\overline{\text{r}}$ élevé mais ne présente pas forcément les autres propriétés nécessaires à un bon emboutissage, et il est extrêmement coûteux à réaliser essenciellement du fait de la faible teneur en carbone necessaire pour obtenir ce coefficient de Lankford, ainsi que des températures élevées des recuits

La présente invention a pour but de proposer un procédé de fabrication d'une bande de tôle mince à emboutissabilité améliorée ayant une bonne aptitude aussi bien à la déformation en expansion qu'à la déformation en rétreint, ainsi qu'un allongement à la rupture amélioré, et qui soit économique à réaliser.

La présente invention concerne plus particulièrement un procédé de fabrication d'une bande de tôle mince à emboutissabilité améliorée ayant une bonne aptitude à la déformation en expansion et à la déformation en rétreint, procédé comportant les étapes indiquées dans la revendication 1.

Selon d'autres caractéristiques de l'invention :
- l'acier élaboré dans la première étape comprend en millième de pour cent poids une teneur en carbone comprise entre 2 et 20, une teneur en silicium comprise entre 100 et 500, une teneur en manganèse comprise entre 0 et 1000, en teneur en phosphore comprise entre 50 et 100, une teneur en soufre comprise entre 0 et 50, une teneur en aluminium comprise entre 0 et 100, une teneur en azote comprise entre 2 et 8, et un ou plusieurs éléments parmi le titane, avec une teneur comprise entre 0 et 150, le niobium, avec une teneur comprise entre 10 et 50, le bore, avec une teneur comprise entre 0 et 2, le reste étant du fer et des résiduels.

La présente invention concerne également une bande de tôle mince ayant une bonne aptitude à l'emboutissage obtenue par le procédé selon des caractéristiques ci-dessus.

Les caractéristiques et avantages apparaîtront au cours de la description qui va suivre, donnée uniquement à titre d'exemple.

L'invention concerne une bande de tôle mince en acier à emboutissabilité améliorée, c'est à dire présentant une limite d'élasticité faible, un coefficient de Lankford élevé supérieur à 2, de préférence 2,4 dans toutes les directions de la tôle, une consolidation importante, une ductilité importante et un module de Young élevé supérieur à 23.000 kg/mm².

Pour obtenir une telle bande de tôle mince, on élabore dans un premier temps, de manière connue, par exemple au convertisseur d'aciérie, un acier dont la composition en millième de pour cent est la suivante :

| | |
|---|---|
| carbone | < 20 |
| silicium | < 500 |
| manganèse | < 1000 |
| phosphore | < 100 |
| soufre | < 50 |
| aluminium | < 100 |
| azote | < 10 |

et aucun, un ou plusieurs éléments parmi les suivants :

| | |
|---|---|
| titane | < 150 |
| niobium | < 150 |
| bore | < 5 |

le reste étant du fer et des résiduels issus du procédé d'élaboration.

De manière préférentielle, l'acier a la composition suivante, en millième de pour cent :

| | |
|---|---|
| carbone | de 2 à 20 |
| silicium | de 100 à 500 |
| manganèse | de 0 à 1000 |
| phosphore | de 50 à 100 |
| soufre | de 0 à 50 |
| aluminium | de 0 à 100 |
| azote | de 2 à 8 |

et aucun, un ou plusieurs éléments parmi les suivants :

| | |
|---|---|
| titane | de 0 à 150 |
| niobium | de 10 à 50 |
| bore | de 0 à 2 |

le reste étant du fer et des résiduels issus du procédé d'élaboration.

Compte-tenu de la teneur en carbone de cet acier, qui peut aller jusqu'à 20, il est envisageable de l'élaborer par soufflage argon moins coûteux que la technique du dégazage sous vide.

L'acier ainsi élaboré est ensuite coulé en brames puis laminé à chaud.

La bande laminée à chaud est ensuite laminée à froid avec un taux de réduction supérieur à 20%.

La bande ainsi laminée à froid est ensuite soumise à un recuit à une température comprise entre la température de restauration de l'acier et 920°C, de préférence entre la température de restauration de l'acier et sa température de recristallisation.

Le recuit peut être indifféremment un recuit base ou un recuit continu.

On effectue ensuite un second laminage à froid avec un taux de réduction supérieur à 20% en imprimant à la bande de tôle une rugosité déterminée. Enfin, on effectue un second recuit à une température supérieure à la température de recristallisation de l'acier.

La Demanderesse a constaté qu'il est possible d'augmenter la valeur du coefficient de Lankford $\overline{\text{r}}$ de la tôle afin que celui-ci soit supérieur à 2, de préférence 2,4 lorsque la température du premier recuit s'effectue à une température comprise entre la température de restauration de l'acier et sa température de recristallisation, de préférence à une température égale à la température de restauration de l'acier plus 40 à 60°C.

Pour obtenir un module d'Young supérieur à 23.000 kg/mm² et un coefficient de Lankford supérieur à 2, de préférence 2,4, il est nécessaire que, soit la réduction soit importante lors du second laminage à froid alors que la réduction était faible lors du premier laminage à froid, soit la réduction soit faible lors du premier laminage à froid alors que la réduction était importante lors du premier laminage à froid.

Deux cas de figure peuvent donc être envisagés.

Le premier cas de figure, dans lequel le taux de réduction du premier laminage à froid est faible, tout en étant supérieur à 20%, de préférence de l'ordre de 35 à 50 %, et le taux de réduction du second laminage est important, de préférence de l'ordre de 65 à 75 %.

Le second cas de figure, dans lequel le taux de réduction du premier laminage à froid est important, de préférence de l'ordre de 65 à 75 % et le taux de réduction du second laminage à froid est faible, tout en étant supérieur à 20%, de préférence de l'ordre de 35 à 50 %.

Pour obtenir les qualités d'emboutissabilité requises, il est également intéressant pendant le second laminage à froid de la tôle, d'imprimer sur celle-ci au moyen des cylindres de laminage une rugosité requise.

A titre d'exemple, la rugosité imprimée est telle que la rugosité moyenne Ra est comprise entre 0,9 et 1,7 microns.

De préférence, la rugosité moyenne Ra est comprise entre 1,2 et 1,7 pour favoriser l'emboutissage. Mais si on désire obtenir un aspect plus brillant à la tôle, tout en conservant une bonne emboutissabilité, on imprime à la tôle une rugosité moyenne Ra comprise entre 0,9 et 1,4 microns.

Cette opération permet en supprimant l'opération de skin-pass de garantir un coefficient de Lankford élevé supérieur à 2, de préférence 2,4 et une limite d'élasticité faible car l'opération de skin-pass a pour conséquence d'augmenter la limite d'élasticité du métal, et de dégrader le coefficient d'écrouissage $\overline{\text{n}}$. De plus, le fait de s'affranchir de l'opération de skin-pass permet de supprimer une étape dans la fabrication de la bande de tôle et par conséquent en diminue le coût.

Plusieurs essais ont été réalisés avec plusieurs types d'acier dont les compositions sont les suivantes en millième de pour cent, le complément étant du fer :

| TYPE D'ACIER | C | Si | Mn | P | S | Al | N | Ti | Nb | B |
|---|---|---|---|---|---|---|---|---|---|---|
| A | 3,9 | 4 | 142 | 13 | 5 | 40 | 3,2 | 65 | < 1 | / |
| B | 8 | 6 | 187 | 4 | 9 | 30 | 3,6 | 109 | / | / |
| C | 3 | 9 | 140 | 8 | 5 | 35 | 3 | 56 | / | / |

Comme on peut le constater, les aciers A et B sont des aciers conformes à l'invention et l'acier C correspond à une composition selon l'état de la technique.

La température de restauration de l'acier A, qui a été élaboré avec un premier recuit base, est égale à 450°C et sa température de recristallisation est égale à 680°C.

La température de restauration de l'acier B, qui a été élaboré avec un premier recuit continu, est égale à 450°C et sa température de recristallisation est égale à 630°C.

Chacun des trois types d'acier a ensuite subi des traitements de laminage et de recuit différents et on a ainsi réalisé plusieurs bandes de tôle d'épaisseur inférieure à 1 mm.

Dans chaque tôle, on a prélevé une série d'éprouvettes et réalisé les divers essais pour déterminer les paramètres caractéristiques de cet acier.

Comme on le voit dans ce tableau, l'acier de l'invention permet d'obtenir par rapport à l'acier C de l'état de la technique, un gain significatif en terme de ductilité et en terme d'emboutissabilité.

L'avantage d'imprimer une rugosité contrôlée pendant le second laminage à froid permet d'obtenir une limite d'élasticité Re sensiblement plus faible que si on s'abstenait d'imprimer cette rugosité.

## Revendications

1. Procédé de fabrication d'une bande de tôle mince à emboutissabilité améliorée ayant une bonne aptitude à la déformation en expansion et à la déformation en rétreint, ainsi qu'un allongement à la rupture amélioré, consistant à:
- élaborer un acier comprenant en millième de pour cent poids une teneur en carbone inférieure à 20, une teneur en silicium inférieure à 500, une teneur en manganèse inférieure à 1000, une teneur en phosphore inférieure à 100, une teneur en soufre inférieure à 50, une teneur en aluminium inférieure à 100, une teneur en azote inférieure à 10 et aucun, un ou plusieurs éléments parmi le titane, avec une teneur inférieure à 150, le niobium, avec une teneur inférieure à 150, le bore, avec une teneur inférieure à 5, le reste étant du fer et des résiduels,
- réaliser un laminage à chaud,
- réaliser un laminage à froid avec un taux de réduction compris entre 35 et 50%, ou compris entre 65 et 75%,
- réaliser un recuit à une température comprise entre la température de restauration de l'acier et sa température de recristallisation,
- réaliser un second laminage à froid avec un taux de réduction compris entre 65 et 75% si le premier laminage à froid a été réalisé avec un taux de réduction compris entre 35 et 50%, ou compris entre 35 et 50% si le premier laminage à froid a été réalisé avec un taux de réduction compris entre 65 et 75%, en imprimant à la bande de tôle une rugosité moyenne Ra comprise entre 0,9 et 1,7 microns,
- effectuer un second recuit à une température supérieure à la température de recristallisation de l'acier.

2. Procédé de fabrication d'une bande de tôle mince à emboutissabilité améliorée selon la revendication 1, **caractérisé en ce que** l'acier élaboré dans la première étape comprend en millième de pour cent poids une teneur en carbone comprise entre 2 et 20, une teneur en silicium comprise entre 100 et 500, une teneur en manganèse comprise entre 0 et 1000, une teneur en phosphore comprise entre 50 et 100, une teneur en soufre comprise entre 0 et 50, une teneur en aluminium comprise entre 0 et 100, une teneur en azote comprise entre 2 et 8, et un ou plusieurs éléments parmi le titane, avec une teneur comprise entre 0 et 150, le niobium, avec une teneur comprise entre 10 et 50, le bore, avec une teneur comprise entre 0 et 2, le reste étant du fer et des résiduels.

3. Bande de tôle mince à emboutissabilité améliorée ayant une bonne aptitude à la déformation en expansion et à la déformation en rétreint, **caractérisé en ce qu'**elle est obtenue par le procédé selon les revendications 1 à 2.

## Patentansprüche

1. Verfahren zur Herstellung eines Feinblechbands mit verbesserter Tiefziehbarkeit, das eine gute Verformbarkeit bezüglich Streckung und eine gute Verformbarkeit bezüglich Querschnittsverminderung sowie eine verbesserte Bruchdehnung aufweist, umfassend:
- die Erzeugung eines Stahls mit jeweils in Tausendstel Gewichtsprozent einem Kohlenstoffgehalt von unter 20, einem Siliziumgehalt von unter 500, einem Mangangehalt von unter 1000, einem Phosphorgehalt von unter 100, einem Schwefelgehalt von unter 50, einem Aluminiumgehalt von unter 100, einem Stickstoffgehalt von unter 10 und mit keinem, einem oder mehreren der folgenden Elemente, nämlich Titan mit einem Gehalt von unter 150, Niobium mit einem Gehalt von unter 150 und Bor mit einem Gehalt von unter 5, wobei der Rest Eisen und Rückstände sind,
- die Durchführung eines Warmwalzvorgangs,
- die Durchführung eines Kaltwalzvorgangs mit einem Reduktionsgrad zwischen 35 und 50% oder zwischen 65 und 75%,
- die Durchführung eines Glühvorgangs bei einer Temperatur zwischen der Erholungstemperatur des Stahls und seiner Rekristallisationstemperatur,
- die Durchführung eines zweiten Kaltwalzvorgangs mit einem Reduktionsgrad zwischen 65 und 75%, wenn der erste Kaltwalzvorgang mit einem Reduktionsgrad zwischen 35 und 50% durchgeführt wurde, oder zwischen 35 und 50%, wenn der erste Kaltwalzvorgang mit einem Reduktionsgrad zwischen 65 und 75% durchgeführt wurde, wobei dem Blechband eine mittlere Rauhtiefe Ra zwischen 0,9 und 1,7 Mikron verliehen wird,
- die Durchführung eines zweiten Glühvorgangs bei einer Temperatur über der Rekristallisationstemperatur des Stahls.

2. Verfahren zur Herstellung eines Feinblechbands mit verbesserter Tiefziehbarkeit nach Anspruch 1, **dadurch gekennzeichnet, dass** der im ersten Schritt erzeugte Stahl in Tausendstel Gewichtsprozent einen Kohlenstoffgehalt zwischen 2 und 20, einen Siliziumgehalt zwischen 100 und 500, einen Mangangehalt zwischen 0 und 1000, einen Phosphorgehalt zwischen 50 und 100, einen Schwefelgehalt zwischen 0 und 50, einen Aluminiumgehalt zwischen 0 und 100, einen Stickstoffgehalt zwischen 2 und 8 und eines oder mehrere der folgenden Elemente, nämlich Titan mit einem Gehalt zwischen 0 und 150, Niobium mit einem Gehalt zwischen 10 und 150 und Bor mit einem Gehalt zwischen 0 und 2 aufweist, wobei der Rest Eisen und Rückstände sind.

3. Feinblechband mit verbesserter Tiefziehbarkeit, das eine gute Verformbarkeit bezüglich Streckung und eine gute Verformbarkeit bezüglich Querschnittsverminderung aufweist, **dadurch gekennzeichnet, dass** es durch das Verfahren nach den Ansprüchen 1 und 2 hergestellt wird.

## Claims

1. Process for manufacturing a strip of thin sheet having improved drawability, with good deformability both in expansion and in necking, and an improved elongation at break, consisting in:
- smelting a steel having, in thousandths of a per cent by weight, a carbon content of less than 20, a silicon content of less than 500, a manganese content of less than 1000, a phosphorus content of less than 100, a sulphur content of less than 50, an aluminium content of less than 100, a nitrogen content of less than 10 and no, one or more elements among titanium, with a content of less than 150, niobium, with a content of less than 150, and boron, with a content of less than 5, the balance being iron and residual elements;
- carrying out a hot rolling operation;
- carrying out a cold rolling operation with a reduction ratio of between 35 and 50%, or between 65 and 75%;
- carrying out an annealing operation at a temperature between the restoration temperature of the steel and its recrystallization temperature;
- carrying out a second cold rolling operation with a reduction ratio of between 65 and 75% if the first cold rolling operation was carried out with a reduction ratio of between 35 and 50%, or of between 35 and 50% if the first cold rolling operation was carried out with a reduction ratio of between 65 and 75%, giving the strip of sheet a mean roughness Rₐ of between 0.9 and 1.7 microns;
- carrying out a second annealing operation at a temperature above the recrystallization temperature of the steel.

2. Process for manufacturing a strip of thin sheet having improved drawability according to Claim 1, **characterized in that** the steel smelted in the first step has, in thousandths of a per cent by weight, a carbon content of between 2 and 20, a silicon content of between 100 and 500, a manganese content of between 0 and 1000, a phosphorus content of between 50 and 100, a sulphur content of between 0 and 50, an aluminium content of between 0 and 100, a nitrogen content of between 2 and 8 and one or more elements from titanium, with a content of between 0 and 150, niobium, with content of between 10 and 50, and boron, with a content of between 0 and 2, the balance being iron and residual elements.

3. Strip of thin sheet having improved drawability with good deformability both in expansion and in necking, **characterized in that** it is obtained by the process according to Claims 1 to 2.
